# EUROPÄISCHE PATENTSCHRIFT

(11) **EP 1 002 148 B1**
(45) Veröffentlichungstag und Bekanntmachung des Hinweises auf die Patenterteilung: **12.06.2002**
(21) Anmeldenummer: 98934734.9
(22) Anmeldetag: 04.08.1998
(51) Int. Cl.: D02G 1/16, D02J 1/08

(54) **VERFAHREN UND VORRICHTUNG ZUR HERSTELLUNG VON TECHNISCHEN FILAMENTGARNEN DURCH VERWIRBELN SOWIE EIN POLYESTERFILAMENTGARN**
METHOD AND DEVICE FOR MAKING INDUSTRIAL CONTINUOUS FILAMENT YARN BY ENTANGLEMENT, AND POLYESTER CONTINUOUS FILAMENT
PROCEDE ET DISPOSITIF POUR LA FABRICATION DE FILS CONTINUS INDUSTRIELS PAR ENCHEVETREMENT, AINSI QUE FIL CONTINU POLYESTER

(30) Priorität: 06.08.1997 CH 185197
(43) Veröffentlichungstag der Anmeldung: 24.05.2000
(73) Patentinhaber: Rhodia Industrial Yarns AG, 6021 Emmenbrücke (CH)
(72) Erfinder: CSONKA, Istvan, CH-6005 Luzern (CH)
(74) Vertreter: Herrmann, Peter Johannes
(86) Internationale Anmeldenummer: CH9800330
(87) Internationale Veröffentlichungsnummer: WO9907930

(56) Entgegenhaltungen:
- EP-A- 0 485 871
- DE-A- 4 323 131
- DE-A- 19 548 361
- US-A- 3 638 291

## Beschreibung

Die Erfindung betrifft ein Verfahren zur Herstellung von technischen Filamentgarnen durch Verwirbeln eines Polyestermultifilaments bei erhöhter Temperatur, unter einer Fadenzugkraft von weniger als 140 cN, in einer mittels Luft beaufschlagten Verwirbelungsdüse, bestehend aus einem Düsenkörper mit einer Lochplatte und einer Prallplatte, sowie eine Vorrichtung zur Durchführung des Verfahrens und ein technisches Filamentgarn.

Multifilamentgarne werden beim Spinnprozess verwirbelt, um eine Verflechtung der einzelne Filamentfibrillen zu erhalten und um Fadenspreizungen beim Weiterverarbeiten zu vermeiden. Die Verflechtung geschieht punktuell, ermöglicht ein verbessertes Zusammenhalten der Einzelfilamente im Fibrillenverband und eine bessere Weiterverarbeitbarkeit des Garns.

Verfahren zur Verflechtung der Multifilamentgarne sind bekannt, wobei die Knotenbildung in einem Verwirbelungskanal oder zwischen zwei Platten mittels eines Luftstrahles stattfindet (DE-A-195 48 361). Die Knotenzahl kann sowohl über den Druck als auch über die Geschwindigkeit der Verwirbelungsluft gesteuert werden.

Während der Schmelzextrusion der Polymere beim Spinnprozess bilden sich immer Oligomere, die sich von der Oberfläche des Multifilamentgarnes durch das Anblasen an der kalten Prallplatte der Verwirbelungsdüsen ablagern können. Diese harten, oft krustenartigen Ablagerungen können Verstopfungen in den Luftzufuhr und in den Abzugskanälen sowie Fibrillenbeschädigungen verursachen, sowie ungenügende, unstabile und unregelmässig angeordnete Knoten erzeugen.

Technische Filamentgarne aus Polyester, insbesondere solche, die vom Herstellungsverfahren her durch niedrige Aufwickelfadenzugkraft von weniger als 100 cN gekennzeichnet sind, in einem Gesamttiterbereich von 500 bis 2000 dtex neigen besonders stark zur Bildung von Ablagerungen in der Verwirbelungsdüse. Mit der bekannten Kaltluftverwirbelung, wie sie beispielsweise die EP-A-0 148 402 beschreibt, kann eine handelsübliche, offene Verwirbelungsdüse mit Loch- und Prallplatte bis zu max. 24 Stunden in Betrieb gehalten werden. Danach muss die Düse in einem aufwendigen Verfahren mechanisch und chemisch gereinigt werden.

Um die Düsenstandzeit zu verlängern und eine bessere Knotenbildung, Knotenverteilung und Verwirbelungsstabilität zu erzielen, wurde heisse Verwirbelungsluft für die Herstellung solcher Multifilamentgarne verwendet (EP-A-0 485 871). Bei dieser sogenannten Heissluftverwirbelung wird kalte Druckluft durch einem im Druckluftsystem eingebauten Lufterhitzer bis zu etwa 290°C aufgeheizt. Es wurden Verbesserungen erreicht, die jedoch, insbesondere wegen der unregelmässigen Knotenanordnung sowie des hohen Energieaufwands nicht zufriedenstellend sind. Die Heissluftverwirbelung hat den weiteren Nachteil, dass ein aufwendiges Regelsystem die Wirtschaftlichkeit eines solchen Verfahrens in Frage stellt.

Aufgabe der Erfindung ist es, ein vereinfachtes Verfahren zu schaffen, das eine bessere Knotenverteilung ermöglicht und verlängerte Düsenstandzeit erlaubt.

Eine weitere Aufgabe ist es, eine Verwirbelungsvorrichtung zur Verfügung zu stellen, die den Energieverbrauch des Verfahrens bei der Verwirbelung reduziert.

Eine noch weitere Aufgabe ist es, ein Industriegarn zur Verfügung zu stellen, das für den Webereieinsatz besser geeignet ist. Als Webereieinsatz sind vor allem Gewebe für Zelte, Planen, Membranbauten, Markisen, Projektionswände und Geotextilien gemeint, die in der Regel eine Beschichtung erfahren.

Die Aufgabe wird erfindungsgemäss dadurch gelöst, dass die Wärme auf das Polyestermultifilament und die Luft über den Düsenkörper auf einen unmittelbar mit der Prallplatte verbundenen hochwärmeleitfähigen Metallblock direkt übertragen wird, in welchem eine Bohrung für die Aufnahme eines Heizkörpers vorgesehen ist. Es wird dadurch eine verbesserte Streuung und Knotenverteilung, sowie eine enorme Einsparung an Energie von 85 % erreicht. Die Verwirbelungsdüse als kalter Punkt im Spinnverfahren wird eliminiert.

Es ist zweckmässig, die Prallplatte auf eine konstante Temperatur zwischen 150 und 180°C, insbesondere 150° bis 170°C, bevorzugt 160°C zu beheizen. Eine Temperatur unter 150°C hat den Nachteil der zunehmenden Ablagerungen; bei einer Temperatur über 180°C verbessern sich die Verwirbelungseigenschaften nicht weiter.

Ein Verwirbelungsdruck zwischen 1,5 bis 3,0 bar, insbesondere 1,8 bzw. 2,8 bar, hat sich als zweckmässig erwiesen. Ein Druck unter 1,5 bar und über 3,0 bar beeinflusst negativ die optimale Knotenbildung. Es entsteht entweder eine zu tiefe oder zu hohe Anzahl von Knoten pro Meter.

Die Vorrichtung zur Durchführung des Verfahrens besteht aus einer Verwirbelungsdüse mit einem Düsenkörper, einer Lochplatte und einer Prallplatte. Die Prallplatte ist zweckmässig direkt und bündig mit einem hochwärmeleitfähigen Metallblock, beispielsweise aus Aluminium verbunden, in welchem eine Bohrung für die Aufnahme eines Heizkörpers vorgesehen ist. Als Heizkörper sind elektrische Widerstandsheizungen oder jede andere raumsparende Beheizung geeignet. Wesentlich ist der direkte Kontakt zwischen der Prallplatte und dem Metallblock.

Ein nach dem erfindungsgemässen Verfahren hergestelltes Polyester Filamentgarn, mit einer Aufwickelfadenzugkraft von weniger als 140 cN, insbesondere weniger als 100 cN und mit einem Gesamttiter von 500 - 2000 dtex, weist neben einer Festigkeit von mindestens 70 cN/tex, bei einer Bruchdehnung von weniger als 24 %, eine erhöhte Knotenbeständigkeit von grösser als 80 % und einem Abstand zwischen 2 Knoten von grösser als 4,0 cm auf. Das Polyester Filamentgarn ist in hervorragender Weise zur Herstellung von beschichteten Geweben für industrielle Zwecke geeignet.

Das erfindungsgemässe Verfahren soll anhand einer Zeichnung erläutert werden. Es zeigen:

Fig. 1 eine erfindungsgemässe Verwirbelungsdüse in Seitenansicht.

In der einzigen Fig. 1 ist ein Düsenkörper mit dem Bezugszeichen 1 bezeichnet. Der Düsenkörper 1 ist über eine Lochplatte 2 mit einer Prallplatte 3 verbunden. Am Düsenkörper 1 ist eine Druckluftleitung 4 über eine Halterung 5 angebracht. Zwischen der Lochplatte 2 und der Prallplatte 3 ist ein Spalt vorgesehen, der den Durchgang für einen Faden F von einem Fadenführer 6 zu einem Fadenführer 6' gewährleistet. An der Prallplatte 3 ist bündig ein Metallkörper 8 vorgesehen, der mit Montageschrauben 9, 9' an der Lochplatte 2 befestigt ist. Der Metallkörper 8 ist mit einer Bohrung 7 zur Aufnahme eines Heizkörpers vorgesehen.

Die Funktionsweise der Vorrichtung wird in den Ausführungsbeispielen erläutert.

### Ausführungsbeispiele 1

### Titer: dtex 1100f192 ; Aufwickelkraft 60 cN

Die nach Fig. 1 beschriebene Düse wurde in bekannter Weise über die Druckluftleitung 4 mit handelsüblicher, kalter Druckluft von 1,8 bar beaufschlagt. Während 80 Stunden konnte mit der Heizkörper mit einer Heizleistung von 50W/50V ein konstantes Temperaturniveau von 160 °C an der Prallplatte 3 eingehalten werden. Tabelle 1 zeigt die erreichten Resultate im Vergleich mit der bekannten Heissluftverwirbelung.

**Tabelle 1**

| Variante | Art der Verwirbelung | Zeitverlauf (h) | Verwirbelung (Kn/m) | Verwirb. Stabilität (%) |
|---|---|---|---|---|
| Versuch | Heissdüse | nach 2 h | 12,5 | |
| 1 | Heissdüse | 24 h | 12,0 | 85,8 |
| 2 | Heissdüse | 48 h | 11,5 | 93,9 |
| 3 | Heissdüse | 72 h | 12,1 | 84,3 |
| 4 | Heissdüse | 80 h | 12,2 | 84,4 |
| Mittelwerte 1-4 | Heissdüse | nach 80 h | 12,1 | 87,1 |
| Vergleich | Heissluft | nach 96 h | 12,8 | 78,9 |

In der Tabelle bedeuten:
- h : Stunden
- Kn/m : Anzahl Knoten pro 1 m Faden, Mittelwert aus 50 Messwerten pro Wickel, gemessen nach der Nadelstichmethode.
- Verwirbelungsstabilität = Anzahl Knoten bezogen auf die ursprügliche Anzahl von Knoten pro 1 m Faden, gemessen nach der Nadelstichmethode, bei einer dynamischen Beanspruchung von 0,5 cN/dtex und 1000 Lastwechsel pro Minute.

Aus der Tabelle ist ersichtlich, dass nach einer Einsatzzeit von 80-Stunden eine Verwirbelung von 12,1 Knoten/m (Sollwert: 12,0 ± 1,5) bei einer Streuung von 0,36 und eine Verwirbelungsstabilität von 87,1 % erreicht werden.

### Ausführungsbeispiele 2

### Titer: dtex 1100f192, Aufwickelkraft 140 cN

Die erfindungsgemässe Verwirbelungsdüse wurde während 96 Stunden mit einer Prallplattentemperatur von 160°C eingesetzt. Der Standardluftdruck von 2,8 bar entspricht dem der Heissluftverwirbelung.

Tabelle 2 zeigt die erreichten Resultate im Vergleich mit der bekannten Heissluftverwirbelung.

**Tabelle 2**

| Zeit h | Art der Verwirbelung | Düs. Temp. °C | Ft cN/tex | Dt % | ThS % | Kn/m Anz. | Koh. cm | s | min. Abst. cm | Beständigkeit (%) |
|---|---|---|---|---|---|---|---|---|---|---|
| Vergleich | Heissluft | kalt | 72.0 | 22.5 | 6.5 | 11.3 | 7.8 | 3.2 | 3.4 | 86.7 |
| nach 2 h | Heissdüse | 160 | 71.7 | 22.6 | 6.4 | 10.8 | 8.3 | 3.1 | 3.9 | 86.8 |
| nach 24 h | Heissdüse | 160 | 71.9 | 22.8 | 6.5 | 11.6 | 7.6 | 3.6 | 3.8 | 82.2 |
| nach 48 h | Heissdüse | 160 | 71.4 | 22.4 | 7.0 | 8.6 | 11.4 | 4.5 | 4.6 | 84.0 |
| nach 72 h | Heissdüse | 160 | 71.7 | 22.7 | 6.8 | 10.7 | 8.4 | 3.3 | 4.2 | 83.5 |
| nach 96 h | Heissdüse | 160 | 72.1 | 22.5 | 6.5 | 10.5 | 8.6 | 3.5 | 3.7 | 80.0 |
| Mittel-werte | Heissdüse | 160 | 71.8 | 22.6 | 6.6 | 10.2 | 8.8 | 3.6 | 4.0 | 83.3 |
| - Ft : Reissfestigkeit in cN/tex | | | | | | | | | | |
| - Dt : Bruchdehnung bei Höchstzugkraft in % | | | | | | | | | | |
| - Kn/m : Anzahl Knoten pro 1 m Faden, Mittelwert aus 50 Messwerten pro Wickel, gemessen nach der Nadelstichmethode | | | | | | | | | | |
| - koh : Kohärenzlänge, Abstand zwischen zwei Knoten in cm | | | | | | | | | | |
| - s : Streuung gibt die Kohärenzlängenstreuung an, | | | | | | | | | | |
| - min.Abst.cm : Abstand zwischen 2 Knoten | | | | | | | | | | |
| - Verwirbelungsstabilität : Anzahl Knoten bezogen auf die ursprüngliche Anzahl von Knoten pro 1 m Faden, gemessen nach der Nadelstichmethode bei einer dynamischen Beanspruchung von 0,5 cN/tex und 1000 Lastwechsel pro Minute. | | | | | | | | | | |

Im Vergleich Stand der Technik/Heissdüse wurde eine Verwirbelung von 11,3 bzw. 10,2 Kn/m, eine Kohärenzlänge von 7,8 bzw. 8,8 cm bei einer Streuung von 3,2 bzw. 3,6 und eine Verwirbelungsstabilität von 86,7 bzw. 83,8 erreicht. Die serimetrischen Eigenschaften und die Fadensauberkeit blieben unverändert.

| Energieverbrauch | |
|---|---|
| Heissluftverwirbelung | 1,6 kWh |
| Heissdüsenverwirbelung | 0,24 kWh |
| Energieeinsparung | 1,576 kWh oder etwa 85 % |

Die Heissdüsenverwirbelung bringt im Vergleich mit der bekannten Heissluftverwirbelung bei gleicher Düseneinsatzzeit einen gleich guten Verwirbelungswert, eine gute Knotenbeständigkeit und eine wesentlich bessere Knotenverteilung. Der kleinste Abstand zwischen 2 Knoten vergrösserte sich um wenigstens etwa 15 % von 3,4 auf 4 cm. Die serimetrischen Eigenschaften und die Fadensauberkeit blieben unverändert.

Das erfindungsgemässe Verfahren ist besonders geeignet zur Herstellung von hochfestem Industriegarn für Gewebe für Zelte, Planen und Geotextilien, die in der Regel beschichtet werden.

## Patentansprüche

1. Verfahren zur Herstellung von technischen Filamentgarnen durch Verwirbeln eines Polyestermultifilaments bei erhöhter Temperatur, unter einer Fadenzugkraft von weniger als 140 cN, in einer mittels Luft beaufschlagten Verwirbelungsdüse, bestehend aus einem Düsenkörper (1) mit einer Lochplatte (2) und einer Prallplatte (3), **dadurch gekennzeichnet, dass** die Wärme auf das Polyestermultifilament und die Luft über den Düsenkörper (1) auf einen unmittelbar mit der Prallplatte (3) verbundenen hochwärmeleitfähigen Metallblock (8) direkt übertragen wird, in welchem eine Bohrung (7) für die Aufnahme eines Heizkörpers vorgesehen ist.

2. Verfahren nach Anspruch 1, **dadurch gekennzeichnet, dass** die Prallplatte (3) auf eine konstante Temperatur zwischen 150 und 180°C beheizt wird.

3. Verfahren nach Anspruch 1, **dadurch gekennzeichnet, dass** der Verwirbelungsdruck 1,5 bis 3,0 bar beträgt.

4. Vorrichtung zur Durchführung des Verfahrens nach den Ansprüchen 1-3, bestehend aus einer Verwirbelungsdüse mit einem Düsenkörper (1), einer Lochplatte (2) und einer Prallplatte (3), **dadurch gekennzeichnet, dass** die Prallplatte (3) direkt und bündig mit einem hochwärmeleitfähigen Metallblock (8) verbunden ist, in welchem eine Bohrung (7) für die Aufnahme eines Heizkörpers vorgesehen ist.

5. Polyester Filamentgarn mit einen Gesamttiter von 500 - 2000 dtex, und einer Festigkeit von mindestens 70 cN/tex bei einer Bruchdehnung von weniger als 24 %, und einer Knotenbeständigkeit von grösser als 80 % **gekennzeichnet durch** einen Kleinsten Abstand zwischen 2 Knoten von grösser als 4,0 cm.

## Claims

1. Method for the production of industrial filament yarns by swirling a polyester multifilament at increased temperature, under a thread traction force of less than 140 cN, in an air-loaded swirl nozzle consisting of a nozzle body (1) with a perforated plate (2) and a baffle plate (3), **characterized in that** the heat is directly transmitted to the polyester multifilament and the air is directly transmitted, via the nozzle body (1), to a highly heat-conductive metal block (8) which is connected directly to the baffle plate (3) and in which a bore (7) is provided for receiving a heating body.

2. Method according to claim 1, **characterized in that** the baffle plate (3) is heated to a constant temperature of between 150 and 180°C.

3. Method according to claim 1, **characterized in that** the swirl pressure is 1.5 to 3.0 bar.

4. Apparatus for carrying out the method according to claims 1-3, consisting of a swirl nozzle with a nozzle body (1), a perforated plate (2) and a baffle plate (3), **characterized in that** the baffle plate (3) is directly connected, flush, to a highly heat-conductive metal block (8), in which a bore (7) is provided for receiving a heating body.

5. Polyester filament yarn with an overall linear density of 500 - 2000 dtex, a strength of at least 70 cN/tex, along with a breaking elongation of less than 24%, and a knot resistance of greater than 80% **characterized by** a smallest distance between 2 knots of greater than 4.0 cm.

## Revendications

1. Procédé pour la fabrication de fils continus industriels par entremêlement à haute température d'un multifilament de polyester, sous une tension de fil inférieure à 140 cN, dans une buse d'entremêlement fonctionnant par percussion d'air et se composant d'un corps de buse (1) avec une plaque percée (2) et une plaque de contact (3), **caractérisée en ce que** la chaleur est transmise au multifilament de polyester et à l'air au travers du corps de buse (1) par l'intermédiaire d'un bloc de métal de haute conduction thermique (8) directement fixé à la plaque de contact (3) et dans lequel est prévu un perçage (7) pour l'accueil d'un élément chauffant.

2. Procédé selon la revendication 1, **caractérisé en ce que** la plaque de contact (3) est chauffée à une température constante comprise entre 150 et 180°C.

3. Procédé selon la revendication 1, **caractérisé en ce que** la pression d'entremêlement se situe entre 1,5 et 3,0 bar.

4. Installation pour la mise en oeuvre du procédé selon les revendications 1 - 3, constituée d'une buse d'entremêlement avec un corps de buse (1), une plaque percée (2) et une plaque de contact (3), **caractérisée en ce que** la plaque de contact (3) est liée de manière directe et obligatoire avec un bloc de métal de haute conduction thermique (8) dans lequel est prévu un perçage (7) pour l'accueil d'un élément chauffant.

5. Fil continu en polyester, avec un titre global de 500 - 2000 dtex et une ténacité d'au moins 70 cN/tex par un allongement à la rupture inférieur à 24 % et une résistance de point d'entremêlement supérieure à 80 %, **caractérisé par** un écart minimal entre 2 points d'entremêlement supérieur à 4,0 cm.
